# EUROPÄISCHE PATENTSCHRIFT

(11) **EP 0 741 047 B1**
(45) Veröffentlichungstag und Bekanntmachung des Hinweises auf die Patenterteilung: **07.06.2000**
(21) Anmeldenummer: 96103527.6
(22) Anmeldetag: 07.03.1996
(51) Int. Cl.: B41N 7/04

(54) **Feuchtwalzen für Offsetdruckmaschinen und Verfahren zur Herstellung derselben**
Dampening rollers for offset printing press and their manufacture
Rouleaux de mouillage pour presses d'impression par offset et procédé pour leur fabrication

(30) Priorität: 04.05.1995 DE 19516051
(43) Veröffentlichungstag der Anmeldung: 06.11.1996
(73) Patentinhaber: Felix Böttcher GmbH & Co., 50861 Köln (DE)
(72) Erfinder: Weinert, Johann, Dr., 50169 Kerpen (DE)
(74) Vertreter: Werner, Hans-Karsten, Dr.Dipl.-Chem.

(56) Entgegenhaltungen:
- DE-A- 2 433 748
- DE-A- 4 326 856
- DE-C- 644 341
- US-A- 3 152 387

## Beschreibung

Gegenstand der vorliegenden Erfindung sind Feuchtwalzen für Offsetdruckmaschinen mit einer schleifbaren Oberflächenbeschichtung aus elastomerem Material, welche beim Drucken ohne Zusatz von Isopropanol eingesetzt werden können, und Verfahren zur Herstellung derselben.

In der graphischen Fachwelt wird seit Jahren angestrebt, die Menge an Isopropylalkohol in den Feuchtwerken der modernen Bogen- und Rollenoffsetdruckmaschinen zu reduzieren bzw. ganz wegzulassen.

Von der Berufsgenossenschaft Druck & Papier wird sowohl aus Umwelt- wie aus Gesundheitsgründen darauf gedrängt, ohne Isopropylalkohol zu drucken. Aufgrund des relativ geringen Siedepunktes vom 82,2°C verdunstet Isopropylalkohol aus dem Feuchtwasser und kann somit im Extremfall den kritischen MAK-Wert von 400 ml/m³ erreichen.

Um ohne Isopropylalkohol drucken zu können, ist bereits folgendes mit mehr oder weniger gutem Erfolg versucht worden:
1. Zusatz von Alkohol-Ersatzprodukten im Feuchtwasser,
2. Verwendung von hydrophilen Keramikwalzen anstelle von Chromwalzen,
3. Einsatz von rauhen Gummiwalzen und
4. Verwendung von faserhaltigen Gummiwalzen.

So beschreibt die DE-A-24 33 748 Walzenbeschichtungen mit einer Beflockung.

Die DE-A-43 26 856 beschreibt die Verwendung der üblichen Elastomeren, die von allen Walzenbeschichtern eingesetzt werden. Die Aufgabe, die Alkoholzugabe zum Feuchtmittel zu reduzieren oder völlig darauf verzichten zu können, soll dadurch gelöst werden, daß Walzen verwendet werden, die eine Beschichtung als elastomeres Material mit einer Oberflächenrauheit Rz zwischen 6 und 20 µm, vorzugsweise 8 bis 12 µm aufweisen. Ein weiterer Lösungsversuch besteht darin, dem elastomeren Material Kurzschnittfasern zuzumischen.

Walzenbeschichtungen, die einen hydrophilen Weichmacher und/oder hydrophile Fasern enthalten, sind beispielsweise in der US-A-3,152,387 beschrieben.

Diese Maßnahmen alleine oder auch in Kombination haben nur dazu geführt, daß die Isopropylalkohol-Menge reduziert werden konnte, ohne die Qualität des Druckes zu beeinflussen. Es fehlt jedoch noch immer eine umfassende Lösung des Problems.

Die Erfindung hat sich somit die Aufgabe gestellt, schleifbare elastomerbeschichtete Feuchtwalzen als Tauch- (Dosier-) und Auftragswalzen zu entwickeln, die in Kombination mit den üblichen Chromwalzen als auch Keramikwalzen ohne Zusatz von Isopropylalkohol sowohl im Bogen- als auch im Rollenoffset eingesetzt werden können und welche beim Drucken ohne Zusatz von Isopropanol eingesetzt werden können.

Diese Aufgabe konnte jetzt überraschend einfach dadurch gelöst werden, daß das elastomere Material einpolymerisierte hydrophile Gruppen aufweist. Als hydrophile Gruppen kommen vorzugsweise Carboxyl-, Carboxylat-, Amido-, Sulfonsäure- und/oder Sulfonat-Gruppen in Frage. Als elastomeres Material kommen die an sich üblichen Materialien in Frage, insbesondere NBR, HNBR, CR, XNBR, ECO, EPDM, CSM, NR, Silikonkautschuk oder Gemische derselben.

Die Herstellung der Feuchtwalzen erfolgt dadurch, daß sie überzogen werden mit einem elastomeren Material, welches einpolymerisierte hydrophile Gruppen aufweist, vorzugsweise die oben aufgezählten hydrophilen Gruppen, wobei das elastomere Material ebenfalls aus den oben genannten Gruppen bestehen kann.

Elastomere Materialien mit hydrophilen Gruppen können beispielsweise dadurch hergestellt werden, daß die üblichen doppelt ungesättigten Monomeren mit ungesättigten Monomeren mit hydrophilen Gruppen copolymerisiert werden. Eine weitere Möglichkeit besteht darin, in Polyurethane gewisse Mengen von Di- und Polyolen einzulassen, die die hydrophilen Gruppen aufweisen. Es ist darüber hinaus auch möglich, den Gummirezepturen geringe Mengen stark hydrophiler Polymerisate zuzumischen und sie somit homogen in der Masse des Elastomeren zu verteilen.

Als hydrophile Gruppen kommen insbesondere die Sulfonsäure- oder Sulfonat-Gruppen in Frage, da es handelsübliche Monomere gibt, die entsprechend copolymerisiert oder durch Polyaddition in das Polymere eingebaut werden können.

Die Eigenschaften der erfindungsgemäßen Walzen, insbesondere Feuchtwalzen können dadurch noch verbessert werden, daß Ionenaustauscherharze wie Styrol-Divinylbenzol-Harz mit Sulfonsäure-Gruppen mit eingemischt werden. Weitere Verbesserungen können durch den Zusatz von polaren Füllstoffen bewirkt werden. Geeignet ist hierzu beispielsweise amorphes Quarzmehl.

Die Oberflächenrauhigkeit der Walzen beträgt meist Rz 3 bis 20 µm, vorzugsweise beträgt sie 3 bis 12 µm.

Die erfindungsgemäßen Walzen können sowohl als Dosier- oder Tauchwalzen als auch als Auftragswalzen für direkte und indirekte Plattenfeuchtung eingesetzt werden. Dabei hat sich gezeigt, daß je nach Feuchtwerkskonstruktion durch abgestuftes Hydrophilieren zwischen Auftrags- und Tauchwalze das Feuchtfarbgleichgewicht auf der Platte und somit das Druckergebnis positiv beeinflußt werden können.

Die erfindungsgemäßen Walzen zeichnen sich nicht nur durch ihre wasserfreundliche Eigenschaft, sondern auch durch eine gewisse farbabstossende Wirkung aus, wodurch eine Farbrückspaltung ins Feuchtwasser vermieden wird. Vor allem bewirken die erfindungsgemäßen Walzen einen gleichmäßigen Feuchtmitteltransport zur Platte. Erprobungen haben ergeben, daß es mit Hilfe der erfindungsgemäßen Walzen möglich ist, ohne Alkoholzusatz zu drucken, insbesondere wenn die bisher üblich eingesetzte Chromwalze zur Anwendung kommt. Ein Umbau der Feuchtwerke ist somit nicht nötig.

Als elastomeres Material mit einpolymerisierten hydrophilen Gruppen kommen beispielsweise in Frage die vulkanisierbaren Polymerisate oder Copolymerisate von doppelt ungesättigten Monomeren, wobei diesen Gemischen beispielsweise 5 % Acrylamidotertiärbutylsulfonsäure (ATBS) zugemischt wird. Diese Gemische werden dann in üblicher Weise peroxidisch polymerisiert und zu brauchbaren Elastomeren verarbeitet.

Es ist in ähnlicher Weise möglich, andere hydrophile Gruppen in die elastomeren Materialien einzubauen oder einzuarbeiten und dadurch dem Gesamtmaterial die verbesserten Eigenschaften zu verleihen.

Gegenstand der Erfindung sind somit einerseits die Feuchtwalzen für Offsetdruckmaschinen gemäß Ansprüchen 1 bis 3 als auch das Verfahren zur Herstellung von Walzen gemäß Ansprüchen 4 bis 6. Schließlich ist Gegenstand der Erfindung die Verwendung von elastomeren Material mit einpolymerisierten hydrophilen Gruppen zur Beschichtung von Feuchtwalzen für den Offsetdruck.

Die Erfindung wird durch das folgende Beispiel näher erläutert:

100 Gew.-Teile Acrylnitrilbutadiencopolymer (NBR) werden mit 10 bis 15 Gew.-Teilen PVC-Pulver, 15 bis 25 Gew.-Teilen Ruß, 70 bis 100 Gew.-Teilen Phtalsäureester, 3 bis 8 Gew.-Teilen Acrylamidotertiärbutylsulfonsäure und 4 bis 7 Gew.-Teilen Cymolperoxiden vermischt. Diese Masse wird in üblicher Weise auf einen Walzenkern aufgebracht und bei ca. 150°C vulkanisiert, wobei das Gemisch vom plastischen in den elastischen Zustand übergeht. Nach dem Schleifen der Oberfläche erhält man Feuchtwalzen mit verbesserten Eigenschaften.

## Patentansprüche

1. Feuchtwalzen für Offsetdruckmaschinen mit einer schleifbaren Oberfächenbeschichtung aus elastomerem Material, welche beim Drucken ohne Zusatz von Isopropanol eingesetzt werden können, dadurch gekennzeichnet, daß das elastomere Material einpolymerisierte hydrophile Gruppen aufweist.

2. Feuchtwalzen gemäß Anspruch 1, dadurch gekennzeichnet, daß die hydrophilen Gruppen Carboxyl-, Carboxylat-, Amido-, Sulfonsäure- und/oder Sulfonat-Gruppen sind.

3. Feuchtwalzen gemäß Anspruch 1 oder 2, dadurch gekennzeichnet, daß das elastomere Material besteht aus NBR, HNBR, CR, XNBR, ECO, EPDM, CSM, NR, Silikonkautschuk oder Gemischen derselben.

4. Verfahren zur Herstellung von Feuchtwalzen für Offsetdruckmaschinen, welche beim Drucken ohne Zusatz von Isopropanol eingesetzt werden können, dadurch gekennzeichnet, daß sie überzogen werden mit einem elastomeren Material, in welches hydrophile Gruppen einpolymerisiert sind und deren Oberfläche anschließend geschliffen werden.

5. Verfahren gemäß Anspruch 4, dadurch gekennzeichnet, daß die hydrophilen Gruppen Carboxyl-, Carboxylat-, Amido-, Sulfonsäure- und/oder Sulfonat-Gruppen sind.

6. Verfahren gemäß Anspruch 4 oder 5, dadurch gekennzeichnet, daß das elastomere Material besteht aus NBR, HNBR, CR, XNBR, ECO, EPDM, CSM, NR, Silikonkautschuk oder Gemischen derselben.

7. Verwendung von elastomerem Material mit einpolymerisierten hydrophilen Gruppen zur Beschichtung von Feuchtwalzen mit schleifbaren Oberflächen für den Offsetdruck ohne Isopropanol.

## Claims

1. Damping rolls for offset printing presses having a grindable surface coating of elastomeric material which can be used in printing without the addition of isopropanol, characterized in that the elastomeric material has hydrophilic groups polymerized therein.

2. The damping rolls according to claim 1, characterized in that the hydrophilic groups are carboxylic, carboxylate, amido, sulfonic acid and/or sulfonate groups.

3. The damping rolls according to claim 1 or 2, characterized in that the elastomeric material consists of NBR, HNBR, CR, XNBR, ECO, EPDM, CSM, NR, silicone rubber, or mixtures thereof.

4. A process for the manufacturing of damping rolls for offset printing presses which can be used in printing without the addition of isopropanol, characterized in that they are coated with an elastomeric material having hydrophilic groups polymerized therein and the surface thereof is grinded subsequently.

5. The process according to claim 4, characterized in that the hydrophilic groups are carboxylic, carboxylate, amido, sulfonic acid and/or sulfonate groups.

6. The process according to claim 4 or 5, characterized in that the elastomeric material consists of NBR, HNBR, CR, XNBR, ECO, EPDM, CSM, NR, silicone rubber, or mixtures thereof.

7. The use of elastomeric material having hydrophilic groups polymerized therein for the coating of damping rolls having grindable surfaces for offset printing without isopropanol.

## Revendications

1. Rouleaux mouilleurs pour presses offset, comprenant un revêtement superficiel rectifiable en matériau élastomère, qu'on peut utiliser sans addition d'isopropanol pour l'impression, caractérisés en ce que le matériau élastomère présente des groupes hydrophiles introduits par polymérisation.

2. Rouleaux mouilleurs selon la revendication 1, caractérisés en ce que les groupes hydrophiles sont des groupes carboxyle, carboxylate, amido, sulfonique et/ou sulfonate.

3. Rouleaux mouilleurs selon la revendication 1 ou 2, caractérisés en ce que le matériau élastomère est formé de NBR, HNBR, CR, XNBR, ECO, EPDM, CSM, NR, de caoutchouc de silicone ou de mélanges de ceux-ci.

4. Procédé de fabrication de rouleaux mouilleurs pour presses offset, qu'on peut utiliser sans addition d'isopropanol pour l'impression, caractérisé en ce qu'on les revêt d'un matériau élastomère dans lequel des groupes hydrophiles sont introduits par polymérisation, et dont on rectifie ensuite la surface.

5. Procédé selon la revendication 4, caractérisé en ce que les groupes hydrophiles sont des groupes carboxyle, carboxylate, amido, sulfonique et/ou sulfonate.

6. Procédé selon la revendication 4 ou 5, caractérisé en ce que le matériau élastomère est formé de NBR, HNBR, CR, XNBR, ECO, EPDM, CSM, NR, de caoutchouc de silicone ou de mélanges de ceux-ci.

7. Utilisation d'un matériau élastomère comprenant des groupes hydrophiles introduits par polymérisation pour le revêtement de rouleaux mouilleurs avec des surfaces rectifiables pour l'impression offset sans isopropanol.
